# FASCICULE DE BREVET EUROPEEN

(11) **EP 0 056 922 B1**
(45) Date de publication et mention de la délivrance du brevet: **18.04.1984**
(21) Numéro de dépôt: 81402066.5
(22) Date de dépôt: 23.12.1981
(51) Int. Cl.: C23C 1/06

(54) **Procédé de fabrication de tôles plombées asymétriques**
Verfahren zur Herstellung von auf beiden Seiten ungleich stark verbleiten Blechen
Method of producing asymmetrically lead-clad sheets

(30) Priorité: 19.01.1981 FR 8100868
(43) Date de publication de la demande: 04.08.1982
(73) Titulaire: UNION SIDERURGIQUE DU NORD ET DE L'EST DE LA FRANCE par abréviation "USINOR", 92800 Puteaux (FR)
(72) Inventeur: Malingriaux, Jean-Pierre, F-62330 Isbergues (FR)
(74) Mandataire: Moncheny, Michel

## Description

La présente invention est relative à un procédé de fabrication de tôles d'acier plombées qui sont revêtues de façon asymétrique.

On sait fabriquer des tôles d'acier doux dites plombées ou encore appelées «Terne coat» suivant la terminologie anglaise, c'est-à-dire ayant reçu sur chacune de leurs deux faces un revêtement à base de plomb. Ce revêtement peut être obtenu par voie discontinue sur des tôles prédécoupées, ou plus généralement, par une opération en continu à partir de tôles en bobines. Suivant la technique connue, la tôle ou la bobine est portée à une température suffisante pour brûler les dépôts d'huile résiduels puis est décapée et enfin plongée dans un bain d'alliage fondu plomb-étain, contenant généralement de à à 15% d'étain. L'épaisseur d'alliage à base de plomb déposé est ensuite réglée par des rouleaux essuyeurs en amiante ou encore par un système de finissage au jet tel que des jets d'azote sous pression, à la sortie du bain métallique. La tôle porte ainsi sur ses deux faces un revêtement d'épaisseur uniforme d'alliage de plomb qui est en général d'au moins 40 g par m² sur chaque face.

Il est également connu que les caractéristiques mécaniques de la tôle ainsi revêtue, correspondent étroitement à celles de la tôle d'acier doux. Ainsi, les qualités des tôles plombées obtenues dépendent d'une part de la tôle d'acier doux de base et d'autre part, du revêtement de plomb appliqué ensuite. La fabrication des tôles d'acier doux plombées au trempé est réalisée par mise en oeuvre de deux techniques successives ayant trait d'une part, à la tôle de base et, d'autre part, au revêtement de plomb, c'est-à-dire tout d'abord fabrication de tôles d'acier doux ayant des propriétés mécaniques et une rugosité convenables suivant des modes opératoires conventionnels de l'acier doux, comportant notamment un laminage à froid de bobines préalablement laminées à chaud et décapées, un recuit de recristallisation continu ou en vase clos, un laminage à très faible réduction de section réalisé sur un train dit «Skin Pass» qui a pour but, d'une part d'éliminer le palier de limite élastique et d'autre part, de conférer à la surface de la tôle l'état de rugosité souhaité, la tôle d'acier doux ainsi obtenue étant ensuite traitée sur une ligne particulière de plombage au trempé proprement dite.

Dans la technique connue et utilisée à ce jour, les deux cylindres de travail du train Skin Pass sont rigoureusement semblables, ce qui entraîne, sur les deux faces de la bande, une épaisseur de revêtement d'alliage identique, en particulier lorsque le réglage de l'épaisseur est réalisé à l'aide de rouleaux presseurs en amiante.

Or, pour les principales utilisations des tôles plombées, il n'est pas toujours nécessaire que les deux faces de la tôle soient plombées avec une égale épaisseur. Ainsi, pour la fabrication des châssis de postes de télévision, seule la face supérieure, soumise à brasure, nécessite un plombage. Il en est de même pour les emboutis profonds qui doivent résister aux intempéries, seule la surface extérieure qui doit recevoir une couche de peinture nécessitant une couche importante de plombage. Enfin, pour l'application la plus importante des tôles plombées, à savoir la fabrication des réservoirs d'essence pour automobiles, seule la face interne du réservoir exige un plombage important de la tôle d'acier.

On connaît certes également la fabrication de tôles plombées sur une seule face, mais il s'agit dans ce cas d'un procédé électrolytique. L'une des faces reçoit un plombage, mais l'autre face est totalement exempte du revêtement de plomb et présente de ce fait une moins bonne aptitude au soudage, à la résistance aux intempéries et à la peinture.

Un procédé de fabrication de tôles plombées revêtues d'une épaisseur de plomb différente sur chaque face est décrit dans le brevet allemand n° 472 858. Ce procédé consiste à faire passer, en position sensiblement horizontale, la bande de tôle entre une raclette située sous la face inférieure et un dispositif à jets gazeux placé au-dessus de la face supérieure. Ce dispositif ne permet cependant pas de satisfaire à l'uniformité désirée du revêtement asymétrique de plomb.

La présente invention vise à remédier à ces inconvénients en fournissant une tôle portant sur ses deux faces un revêtement asymétrique de plomb qui présente sur la face à revêtement épais toutes les qualités propres à ce type de revêtement, alors qu'elle conserve sur la face à revêtement mince des qualités suffisantes d'aptitude au soudage et à la peinture et de résistance aux intempéries, la tôle ainsi obtenue permettant une économie de plomb, donc un coût moindre de fabrication.

La présente invention a donc objet un procédé de fabrication au trempé d'une tôle d'acier doux portant sur chacune de ses deux faces un revêtement à base de plomb dont l'épaisseur est différente sur chaque face, qui consiste à imprimer des rugosités différentes sur chacune des deux faces de la tôle puis à déposer sur la tôle, au trempé, un revêtement à base de plomb, et à régler l'uniformité du revêtement déposé.

Pour ce faire, l'opération terminale de Skin-Pass, effectuée sur la tôle d'acier doux, est pratiquée avec deux cylindres de rugosités différentes. Cette rugosité peut varier dans de notables proportions en utilisant d'une part, des polissages à l'abrasif pouvant être extrêmement fins, d'autre part, en dépolissant les cylindres par un grenaillage à l'aide de particules abrasives de dimensions convenables, étant donné qu'il existe une relation étroite entre la grosseur des particules abrasives et la rugosité des cylindres.

L'opération de laminage entre ces cylindres de rugosités différentes confère une rugosité différente à chacune des surfaces de la tôle à plomber, et on a constaté de façon surprenante qu'il ne donne naissance à aucune déformation de la tôle.

En effet, les connaissances de l'homme de métier pour cette technique de laminage «Skin Pass» einseignaient l'utilisation de cylindres de rugosités identiques afin d'éviter tout problème d'arrachement, de formation de plis ou de gauchissement.

Ainsi, on réalise de préférence une tôle dont la rugosité de la face devant recevoir le revêtement le plus épais présente les caractéristiques suivantes:
Raenu.mde1.5a3 3
Rtenpmde17à20;et

dont la rugosité de la face devant recevoir le revêtement le plus mince présente les caractéristiques suivantes:
Ra en µm de 0,15 à 0,50
Rten mm de 3 à 5.

Ra étant la moyenne arithmétique de tous les écarts absolus du profil par rapport à la ligne moyenne, et
Rt étant l'écart entre la crête maximale et le creux le plus profond du profil.

Comme la surface la plus lisse que l'on puisse réaliser par ce procédé garde cependant une très faible rugosité résiduelle, ladite face lisse retiendra néanmoins une très mince couche d'alliage. Cependant, compte tenu de la très faible rugosité de la tôle, cette mince couche d'alliage est suffisante pour recouvrir toutes les micro-aspérités de la tôle et assurer à cette surface une parfaite résistance à la corrosion.

L'autre face à dépôt d'alliage épais est, bien entendu, parfaitement protégée.

Sur la face comportant le revêtement le plus mince, la quantité du revêtement par unité de surface est inférieure ou égale à 20 g par m², alors que sur la face comportant le revêtement le plus épais, la quantité du revêtement par unité de surface est supérieure ou égale à 40 g par m².

L'opération d'enduction au trempé est réalisée de façon classique dans un bain fondu d'alliage Pb-Sn à 8-15% de Sn.

Le réglage de l'uniformité des couchés déposées peut être réalisé à la sortie du bain de plombage à l'aide de cylindres essuyeurs ou par finissage au jet, les différences d'épaisseur des couches déposées pour chaque face respective étant conservées par cette opération.

Ainsi donc, ce procédé permet d'obtenir une tôle plombée moins onéreuse que la tôle plombée symétrique classique. La tôle ainsi obtenue présente d'autre part sur les tôles obtenues par un procédé électrolytique, qui ont une face rigoureusement nue, l'avantage d'avoir une face légèrement plombée, qui dans le cas par exemple des réservoirs d'automobiles, sera un support excellent pour l'enduction d'un produit protecteur contre les projections aqueuses plus ou moins corrosives de la route et contre les jets de pierre. Il est à noter que le revêtement d'alliage Pb-Sn augmente d'ailleurs en lui-même la protection contre ces deux types d'agression.

L'exemple non limitatif suivant est donné à titre d'illustration du procédé de la présente invention.

### Exemple

On soumet une bobine d'acier doux à un traitement classique de préparation en vue du plombage, comprenant un recuit en vase clos avant une opération des Skin-Pass. Cette opération de Skin-Pass est réalisée à l'aide d'un train dont les cylindres de travail ont des rugosités différentes. Ces rugosités sont telles que la tôle Skin-passée présente sur chacune de ses deux faces les rugosités suivantes:

Les caractéristiques mécaniques de la tôle nue sont les suivantes:
Limite élastique (Re) en N/mm² = 231
Résistance à la traction (Rm) en N/mm² = 327 Allongement en % = 36,5.

On revêt alors au trempé la tôle ayant les propriétés définies ci-dessus par immersion dans un bain d'alliage de plomb comportant 90% de plomb et 10% d'étain et porté à 345°C, puis on la fait passer entre deux rouleaux essuyeurs revêtus d'amiante pour régler l'uniformité des couches déposées.

L'alliage déposé présente les caractéristiques suivantes:
Face supérieure: 70 g/m²
Face inférieure: 16 g/m^{2.}

On soumet alors la tôle ainsi revêtue à un essai de résistance à la corrosion au brouillard salin, pendant 24 heures. On n'observe aucune trace de corrosion sur les deux faces.

## Revendications

1. Procédé de fabrication au trempé d'une tôle d'acier doux portant sur chacune de ses deux faces un revêtement à base de plomb dont l'épaisseur est différente sur chaque face, caractérisé en ce qu'il consiste à imprimer des rugosités différentes sur chacune des deux faces de la tôle, puis à déposer sur la tôle, au trempé, un revêtement à base de plomb, et à régler l'uniformité du revêtement déposé.

2. Procédé selon la revendication 1, caractérisé en ce que les rugosités différentes de chacune des deux faces de la tôle sont obtenues par passage de cette dernière entre deux cylindres de laminage ayant des rugosités correspondantes.

3. Procédé selon la revendication 1 ou 2, caractérisé en ce que la rugosité de la face devant recevoir le revêtement le plus épais présente une valeur Ra comprise entre 1,5 et 3 µm environ et une valeur Rt comprise entre 17 et 20 µm environ.

4. Procédé selon la revendication 1 ou 2, caractérisé en ce que la rugosité de la face devant recevoir le revêtement le plus mince présente une valeur ra comprise entre 0,15 et 0,50 µm environ et une valeur Rt comprise entre 3 et 5 µm environ.

5. Procédé selon l'une quelconque des revendications précédentes, caractérisé en ce que le dépôt de la couche à base de plomb est réalisé par passage de la tôle dans un bain d'alliage Pb-Sn à 8-15% d'étain.

6. Procédé selon l'une quelconque des revendications précédentes, caractérisé en ce que le réglage de l'uniformité des couches de revêtement à base de plomb déposées est réalisée à l'aide de rouleaux essuyeurs ou par finissage au jet.

7. Procédé selon l'une quelconque des revendications précédentes, caractérisé en ce que la quantité du revêtement par unité de surface sur la face de la tôle portant le revêtement le plus mince est inférieure à 20 g/m².

8. Procédé selon l'une quelconque des revendications précédentes, caractérisé en ce que la quantité du revêtement par unité de surface sur la face de la tôle portant le revêtement le plus épais est supérieure ou égale à 40 g/m^{2.}

## Patentansprüche

1. Tauchverfahren zur Herstellung eines Blechs aus weichem Stahl mit einem Überzug auf der Basis von Blei auf jeder seiner beiden Oberflächen, wobei die Dicke auf jeder Oberfläche unterschiedlich ist, dadurch gekennzeichnet, dass man jede der beiden Oberflächen des Blechs mit unterschiedlichen Aufrauhungen versieht, dann auf das Blech im Tauchbad einen Überzug auf der Basis von Blei aufbringt und die Gleichmässigkeit des aufgebrachten Überzugs steuert.

2. Verfahren nach Anspruch 1, dadurch gekennzeichnet, dass die unterschiedlichen Aufrauhungen auf einer jeden der beiden Blechoberflächen dadurch erhalten werden, dass man das Blech durch zwei Walzzylinder mit entsprechenden Aufrauhungen laufen lässt.

3. Verfahren nach Anspruch 1 oder 2, dadurch gekennzeichnet, dass die Rauhtiefe der Oberfläche, die den dickeren Überzug erhalten soll, einen Wert Ra zwischen etwa 1,5 und 3 µ. und einen Wert Rt zwischen etwa 17 und 20 µ aufweist.

4. Verfahren nach Anspruch 1 oder 2, dadurch gekennzeichnet, dass die Rauhtiefe der Oberfläche, die den dünneren Überzug erhalten soll, einen Wert Ra zwischen etwa 0,15 und 0,50 µ und einen Wert Rt zwischen etwa 3 und 5 µ aufweist.

5. Verfahren nach einem der vorangehenden Ansprüche, dadurch gekennzeichnet, dass der Überzug auf der Basis von Blei dadurch aufgebracht wird, dass man das Blech in ein Legierungsbad aus Blei und Zinn mit einem Zinnanteil von 8 bis 15% verbringt.

6. Verfahren nach einem der vorangehenden Ansprüche, dadurch gekennzeichnet, dass die Steuerung der Gleichmässigkeit der aufgebrachten Überzüge auf der Basis von Blei mit Hilfe von Abstreifwalzen oder eines endbearbeitenden Strahls erfolgt.

7. Verfahren nach einem der vorangehenden Ansprüche, dadurch gekennzeichnet, dass die Überzugsmenge je Flächeneinheit auf der Blechoberfläche mit dem dünneren Überzug unter 20 g/m² beträgt.

8. Verfahren nach einem der vorangehenden Ansprüche, dadurch gekennzeichnet, dass die Überzugsmenge jeFlächeneinheitaufderBlechoberfläche mit dem dickeren Überzug über oder gleich 40 g/m² beträgt.

## Claims

1. A process for producing a mild steel sheet carrying on each side thereof a lead-based coating whose thickness is different on each side, characterized in that it comprises the steps of producing different roughnesses on the two sides of the sheet, then depositing on the sheet by a dipping operation a lead-based coating, and regulating the evenness of the coating deposited.

2. A process according to claim 1, characterized in that said different roughnesses of the two sides of the sheet are obtained by passing the latter between two mill rolls having corresponding roughnesses.

3. A process according to claim 1 or 2, characterized in that the roughness of the side which is to receive the thicker coating has a value Ra of between about 1.5 and 3 µm and a value Rt of between about 17 and 20 µm.

4. A process according to claim 1 or 2, characterized in that the roughness of the side which is to receive the thinner coating has a value Ra of between about 0.15 and 0.50 µm and a value Rt of between about 3 and 5 µm.

5. A process according to any one of the preceding claims, characterized in that the lead-based coating is deposited by placing the sheet in a bath of Pb-Sn alloy containing 8 to 15% of tin.

6. A process according to any one of the preceding claims, characterized in that the evenness of the lead-based coatings deposited is regulated by means of wiping rollers or by a finishing operation employing a jet.

7. A process according to any one of the preceding claims, characterized in that the quantity of the coating per surface unit on the side of the sheet carrying the thinner coating is less than 20 g m².

8. A process according to any one of the preceding claims, characterized in that the quantity of the coating per surface unit on the side of the sheet carrying the thicker coating is greater than or equal to 40 g per m².
